# EUROPÄISCHE PATENTSCHRIFT

(11) **EP 0 042 146 B1**
(45) Veröffentlichungstag und Bekanntmachung des Hinweises auf die Patenterteilung: **05.09.1984**
(21) Anmeldenummer: 81104503.8
(22) Anmeldetag: 11.06.1981
(51) Int. Cl.: E06B 3/05, B23K 31/00, F16B 7/00

(54) **Löt-oder Schweissverbindung von Profilen und Verfahren zu ihrer Herstellung**
Joining sections using brazing or welding and a method for doing it
Liaison de profiles par brasage ou soudage et méthode pour sa réalisation

(30) Priorität: 13.06.1980 DE 3022197; 29.05.1981 DE 3121474
(43) Veröffentlichungstag der Anmeldung: 23.12.1981
(73) Patentinhaber: INTERATOM Gesellschaft mit beschränkter Haftung, D-51429 Bergisch Gladbach (DE)
(72) Erfinder: Schellong, Bernd, D-5060 Bergisch Gladbach 3 (DE); Lohe, Johannes, D-5060 Bergisch Gladbach 3 (DE); Cyron, Theo, D-5060 Bergisch Gladbach 3 (DE)
(74) Vertreter: Mehl, Ernst, Dipl.-Ing.

## Beschreibung

Die vorliegende Erfindung betrifft eine Löt-oder Schweißverbindung von in einer Ebene aneinanderstoßenden Profilen nach dem Oberbegriff des Hauptanspruchs. Sie ist insbesondere geeignet für dünnwandige Hohlprofile, wie sie für Tür- und Fensterrahmen verwendet werden. Diese Profile haben oft eine komplizierte Querschnittsform und werden in großen Längen nach einem Strang-Preß-Verfahren hergestellt. Mit Gehrung aneinanderstoßende Profile wurden bisher beispielsweise verschraubt, wobei oft kompliziert geformte und daher teure Verbindungsstücke notwendig waren. Wenn man diese Profile miteinander verschweißen oder verlöten will, müssen insbesondere dünnwandige Profile sorgfältig und mit geringen Toleranzen gegeneinander ausgerichtet werden, damit zwischen ihnen kein unzulässig grosser Spalt entsteht, der mit den üblichen Löt- oder Schweißverbindungen nicht überbrückt werden kann. Außerdem gibt es zahlreiche Werkstoffe, die für die Herstellung von Profilen sehr geeignet sind, die sich aber fügetechnisch gar nicht oder nur mit erheblichem Aufwand verbinden lassen.

In den VDI-Nachrichten vom 30.09.77 wird beschrieben, wie Fenster, Türen und Garagentore aus Aluminium unter Verwendung eines Negativ-Profils mit einem Epoxidharz verklebt werden. Die Fertigung dieser Negativ-Profile ist aber besonders bei Eckverbindungen mit einem erheblichen Aufwand verbunden. Ähnlich aufwendige Verfahren sind in der DE-C-10 95 502 und in der DE-A-17 04 026 beschrieben.

Aus der US-A-3 001 497 ist fernerhin bekannt, zwei Rohrstücke mit Hilfe eines exzentrisch angeordneten Zwischenringes zu verschweißen. Für das dort beschriebene Verfahren müssen allerdings beide zu verschweißenden Rohrenden zuvor bearbeitet werden, und es sind mehrere Arbeitsgänge nötig.

Aus der CH-A-307 388 ist es weiterhin bekannt, daß Aluminiumlegierungen mit Hilfe eines Zusatzmaterials besser verschweißt werden können. Die speziellen Probleme von kompliziert geformten Hohlprofilen sind jedoch nicht angesprochen.

Aufgabe der vorliegenden Erfindung ist eine Löt- oder Schweißverbindung von in einer Ebene, insbesondere mit Gehrung aneinanderstoßenden Profilen, die sich schnell und wirtschaftlich in großen Serien herstellen läßt und die oben erwähnten Probleme vermeidet. Insbesondere sollen kompliziert geformte Profile und dünnwandige Hohlprofile, wie sie beim Bau von Fenster- und Türrahmen oder dergleichen Verwendung finden, in einem Arbeitsgang verbunden werden.

Zur Lösung dieser Aufgabe wird ein Verfahren nach dem Hauptanspruch vorgeschlagen. Danach wird zwischen den beiden zu verbindenden Profilen, die mit unvermindertem Querschnitt, gegebenenfalls mit Gerhrung aneinanderstoßen, ein flaches Zwischenstück angeordnet, welches mit seiner äusseren Umrißlinie der äußeren Umrißlinie der zu verbindenden Schnittfläche der Profile entspricht oder an allen Seiten gleichmäßig um etwa 1,5 mm nach außen übersteht. Die Hohlprofile bestehen aus Leichtmetall, insbesondere aus Strang-Preß-Material, wobei das Zwischenstück als Zusatzwerkstoff beim Löten bzw. Schweißen dient. Bei dem vorgeschlagenen Verfahren lassen sich auch grob abgesägte Profile durch die Anlagefläche, die das Zwischenstück bietet, bei der Montage in die gewünschte Lage verschieben. Zwischen dem Profil und dem Zwischenstück ist auf dem vollen Umfang eine Fläche vorhanden, die sich fügetechnisch besser verbinden läßt als stumpf aneinanderstoßende Profile. Unvermeidliche Toleranzen beim Profilquerschnitt oder Gehrungswinkel oder solche, die erst durch die Erwärmung beim Schweißen oder Löten entstehen können, führen bei direkt aneinanderstoßenden Profilen sehr leicht zu einer Verschiebung, so daß sich die Profile nicht mehr einwandfrei verbinden lassen, während zwischen Profil und dem Zwischenstück die Fläche geometrisch unverändert bleibt. Je nach Art des gewählten Schweißverfahrens und den Materialien ist es nötig, daß das Zwischenstück etwas übersteht, da beim Verbinden der überstehende Te I abceschmolzen wird und die Verbindungsstelle etwas einsinkt. Gleichzeitig dient das Zwischenstück als Zusatzwerkstoff, wodurch auch Profile aus Strang-Preß-Material verschweißt werden können. Dieses Material läßt sich ohne Zusatzwerkstoff aufgrund seiner Rißempfindlichkeit nicht verschweissen. Eine Verschweißung unter Zuführung eines Zusatzwerkstoffes in Form eines Schweißdrahtes würde bei komplizierten Profilformen einen erheblichen Aufwand verursachen. Hier liefert das Zwischenstück gleichmäßig auf der gesamten zu verschweißenden Fläche den Zusatzwerkstoff.

Im Anspruch 2 werden besonders geeignete Werkstoffe für Profile und Zwischenstück vorgeschlagen, wobei AIMgSi 0,7 ein häufig verwendetes Strang-Preß-Material ist, welches sich unter Zuhilfenahme von AISi 12 verschweißen läßt.

Im dritten Anspruch wird ein an sich bekanntes, aber für die vorliegende Erfindung besonders zweckmäßiges Schweißverfahren vorgeschlagen. Um die Wärmeeinbringung in die dünnwandigen Profile zu verringern, sollte dieses Schweißverfahren in ebenfalls an sich bekannter Weise pulsierend durchgeführt werden.

Im vierten Anspruch wird ein anderes Verfahren zur Herstellung solcher Schweißverbindungen beschrieben. Es wird vorgeschlagen, die Verbindung durch ein Schweißverfahren mit magnetisch bewegtem Lichtbogen herzustellen. Dieses ebenfalls an sich bekannte Schweißverfahren erfordert in der Nähe der Verbindungsstelle einen großen apparativen Aufbau, welcher sich umso leichter verwirklichen läßt, je weniger zusätzliche Halterungen für die Hohlprofile in der Nähe der Verbindungsstelle nötig sind. Daher stellt dieses Schweißverfahren in Verbindung mit den weiter unten beschriebenen besonders geformten Zwischenstücken eine vorteilhafte Möglichkeit zur Herstellung einer Schweißverbindung dar.

Im fünften Anspruch wird alternativ zu den Schweißverfahren vorgeschlagen, die Profile durch Löten zu verbinden. Dazu wird als Zwischenstück ein beidseitig lotplattiertes Blech verwendet, welches mit den Profilen leicht verlötet werden kann.

Zur leichteren Fixierung der Profile und des Zwischenstückes vor Beginn des Löt- bzw. Schweißvorganges wird eine besondere räumliche Form des Zwischenstückes gemäß Anspruch 6 vorgeschlagen. Danach entspricht das Zwischenstück mit seiner äußeren Umrißlinie der äußeren Umrißlinie der zu verbindenden Schnittflächen der Hohlprofile mit ungeschwächter Wandstärke oder steht an allen Seiten gleichmäßig um etwa 1,5 mm nach außen über. Zusätzlich weist das Zwischenstück formschlüssig in das Innere beider zu verbindeden Hohlprofile ragende Vorsprüge auf, die derart angeordnet sind, daß je zwei benachbarte Vorsprünge nach verschiedenen Seiten aus dem Zwischenstück herausstehen. Diese Ausgestaltung bewirkt einerseits, daß das Zwischenstück nach Aneinanderstzen der Hohlprofile nicht mehr herausrutschen kann, und andererseits gewährleistet es schon eine Fioxierung der Hohlprofile in ihrer Lage zueinander, bevor die Verbindung hergestellt ist.

Im Anspruch 7 wird in besonderer Ausgestaltung der Erfindung vorgeschlagen, ein geprägtes Zwischenstück zu verwenden. Dabei sollen in das Zwischenstück Vorsprünge sowohl in der einen wie auch in der anderen Richtung eingeprägt sein und zwar so, daß durch diese Vorsprünge ebenfalls eine Fixierung der Hohlprofile gewährleistet wird. Dieses geprägte Zwischenstück bietet sich insbesondere dann an, wenn kein Loch in der Mitte des Zwischenstückes vorgesenhen werden soll. Die Anordnung der eingeprägten Vorsprünge nach jeder Seite ist so zu Wählen, daß beide Hohlprofile in ihrer Lage fixiert werden können. Wenn die Vorsprünge nicht zu groß sind, kann auch eine fügetechnische Verbindung unter einem beliebigen Winkel zwischen den Hohlprofilen hergestellt werden, ohne daß es zu Schwierigkeiten in der Praßgenauigkeit kommt.

Im Anspruch 8 wird in alternativer Ausgestaltung dieses Erfindungsgedankens vorgeschlagen, als Zwischenstück ein Blech zu verwenden, welches so umgebördelt ist, daß Vorsprünge formschlüssig in das Innere beider Hohlprofile ragen. Dabei entspricht das Blech in seiner äußeren Form dem äußeren Querschnitt des Profils, während es im Inneren eine Öffnung aufweist, deren Ränder abschnittsweise in die eine oder andere Richtung umgebördelt sind. Ein solches Zwischenstück ist leicht in einem Arbeitsvorgang herstellbar und bietet doch alle gewünschten Vorteile. Bei geeigneter Umbördelung lassen sich beide Hohlprofile mit Hilfe dieses Zwischenstückes fixieren, ohne daß es aufwendiger Haltevorrichtungen in der Nähe der Verbindungsebene bedarf.

Im Anspruch 9 wird eine entsprechend dem in den Ansprüchen 1-4 beschriebenen Verfahren hergestellte Schweißverbindung beschrieben, wobei die Hohlprofile aus Strang-Preß-Material, insbesondere AIMgSi 0,7 bestehen. Die Schweißstelle enthält einen gut verschweißbaren Zusatzwerkstoff, insbesondere AISi 12, der beim Schweißvorgang in Form eines in der Schnittebene der Hohlprofile angeordneten flachen Zwischenstückes zugegeben wurde. Eine solche Schweißverbindung eignet sich besonders für kompliziert geformte Leichtmetallprofile für Tür-und Fensterrahmen, bei welchen die Profile mit Gehrung aneinanderstoßen. Mit dieser Verbindung lassen sich die erheblichen Anforderungen an die Maßhaltigkeit des fertigen Rahmens erfüllen. Auch im Kraftfahrzeugbau, wo Leichtmetall-Fensterrahmen erhebliche Vorteile in Bezu auf Gewichtersparnis und Korrosionsbeständigkeit haben würden, könnten Fensterrahmen mit dieser Schweißverbindung aus den preisgünstigen Strang-Preß-Profilen hergestellt werden.

Ausführungsbeispiele der Erfindung sind in der Zeichnung dargestellt:
Figur 1 zeigt schematisch eine fügetechnisch Verbindung mit einem geprägten Zwischenstück,
Figur 2 zeigt einen Querschnitt entsprechend der Linie II-II durch die in der Fig. 1 dargestellten Profile,
Figur 3 zeigt eine Ansicht des Zwischenstücks aus Fig. 1 aus der Richtung 111,
Figur 4 zeigt die Ansicht des Zwischenstücks aus der Richtung IV.
Figur 5 zeigt schematisch ein geprägtes Zwischenstück, wobei hier zur Veranschaulichung des Erfindungsgedankens auf die speziellen Querschnitte der Hohlprofile keine Rücksicht genommen wurde,
Figur 6 zeigt ebenfalls schematisiert ein Zwischenstück mit umgebördelten Innenrändern und
Figur 7 veranschaulicht, wie die Umbördelung auszuführen ist, wenn Hohlprofile unter einem Winkel von beispielsweise 90° aneinandergefügt werden sollen.

In Fig. 1 sind die Profile 1 und 2 jeweils unter 45° zu ihrer Längsachse abgeschnitten und an ein Zwischenblech 3 gepreßt, dessen Umriß auf dem gesamten Umfang um etwa 1,5 mm größer ist als der Umriß der Profile in der Gehrungsebene. Bei einem Profilquerschnitt von 40 mm und einer Profilwandstärke von 1,5-5 mm reichen die erwähnten 1,5 mm aus, um alle Toleranzen auszugleichen und werden bei den üblichen Wolfram-Inertgas-Wechselstrom-Schweißverfahren n nahezu bis auf den Profilquerschnitt abgeschmolzen, so daß nach dem Schweißen keine oder nur eine geringe Nachbearbeitung der Schweißnaht erforderlich ist.

Fig. 2 zeigt einen Querschnitt durch die in Fig. 1 dargestellten Profile und zwar rechtwinklig zur Längsachse des Profils. Das dargestellte Profil ist nur ein schematisches Beispiel ; für die in Wirklichkeit oft recht komplizierten Profile können aber fügetechnische Verbindungen mit entsprechend geformten Zwischenstücken ganz analog hergestellt werden.

Fig. 3 und 4 zeigen ein schematisches Ausführungsbeispiel des Zwischenstückes für die in Fig. 1 dargestellte fügetechnische Verbindung, wobei Fig. 3 die Ansicht von der einen Seite und Fig. 4 die Ansicht von der anderen Seite darstellt.

Zur Erläuterung ist ein geprägtes Zwischenstück in perspektivischer Darstellung in der Fig. 5 dargestellt. Zur besseren Veranschaulichung des Prinzips der Prägungen nach beiden Seiten des Zwischenstückes wurde auf die speziellen Formen der Hohlprofile keine Rücksicht genommen, sondern ein Zwischenstück für Hohlprofile mit quadratischem Querschnitt gezeichnet. Ein Blech 10 wird durch Prägen mit Vorsprüngen versehen. Dabei sind die Prägungen 11 nach der einen Seite des Bleches erhaben, während die Prägungen 12 nach der anderen Seite erhaben sind. Die Form und der Ort der Prägungen sind so gewählt, daß jedes der beiden zu verbindenden Hohlprofile sich nach Andrücken an das Zwischenstück nicht mehr verschieben läßt.

In Fig. 6 ist ein anderes Ausführungsbeispiel für ein Zwischenstück 20 dargestellt. Dieses Zwischenstück ist für den Fall besonders geeignet, daß an der Verbindungsstelle der Hohlraum der Hohlprofile nicht unterbrochen werden soll. Das Zwischenstück ist ein Blech, welches in der Mitte eine Öffnung aufweist. Die Ränder der Öffnung sind abschnittweise und abwechselnd in die eine oder andere Richtung umgebördelt. Dabei entstehen also Vorsprünge 21, welche in den Innenraum des einen Hohlprofils ragen und Vorsprünge 22, welche in den Innenraum des anderen Hohlprofils stehen. Wie aus der Zeichnung zu erkennen ist, lassen sich auch diese umgebördelten Ränder so gestalten, daß eine gute Fixierung von Zwischenblech und Hohlprofilen gewährleistet wird. Ein solches Zwischenstück ist ohne großen Aufwand herstellbar.

Fig. 7 zeigt ebenfalls nur schematisch für quadratische Querschnitte von Hohlprofilen ein Zwischenstück 30, welches die Art der Umbördelung veranschaulicht, die zu wählen ist, wenn Hohlprofile unter einem Winkel von beispielsweise 90° verbunden werden sollen. Es sind wiederum Umbörderlungen 31 und 33 nach der einen Seite des Zwischenstückes vorhanden und Umbörderlungen 32 und 34 nach der anderen Seite. Die Anordnung der Umbördelungen ist aber nun so gewählt, daß die Hohlprofile unter einem Winkel von 90° verbunden werden können. Dazu müssen die Vorsprünge 31 und 32 jeweils einen Winkel von 45° zur Verbindungsebene bilden. Die Vorsprünge 33 und 34 bilden weiterhin einen Winkel von 90° zur Verbindungsebene, jedoch ist darauf zu achten, daß sie mit ihren Ecken nicht an die Innenseiten der Hohlprofile stoßen, bevor diese in der richtigen Lage zueinander sind. Aus diesem Grunde wurde eine gegenüber Fig. 6 etwas andere Anordnung der Umbördelungen gewählt, die der Aufgabenstellung gerecht wird.

Die Ausführungsbeispiele sind natürlich für verschiedene Hohlprofilquerschnitte zu modifizieren, wobei aber die wesentlichen Faktoren, die dabei zu berücksichtigen sind, in den schematischen Zeichnungen veranschaulicht wurden. Zumindest die Ausführungsform eines geprägten Zwischenstückes eignet sich auch für Hohlprofile mit nicht geradlinig begrenztem Querschnitt und bei Verbindung unter beliebigem Winkel. Die Prägungen lassen sich immer so formen und durchführen, daß Zwischenstück und Hohlprofile in der Verbindungsebene fixiert bleiben.

## Patentansprüche

1. Verfahren zur Herstellung einer Löt- oder Schweißverbindung zwischen zwei, gegebenenfalls mit Gehrung in einer Ebene aneinanderstoßenden Profilen (1, 2), insbesondere Hohlprofilen, wobei ein Zwischenstück (3) in der Schnittebene der beiden Hohlprofile (1, 2) angeordnet und in die Löt- oder Schweißverbindung mit einbezogen wird und wobei das Zwischenstück Vorsprünge aufweist, welche in das Innere der beiden zu verbindenden Hohlprofile ragen und die Profile während des Verbindens halten, gekennzeichnet durch folgende Merkmale :
a) Zwischen den beiden mit unvermindertem Querschnitt aneinanderstoßenden Hohlprofilen (1, 2) wird vor dem Verbindungsvorgang ein flaches Zwischenstück (3) angeordnet, welches mit seiner äußeren Umrißlinie der äußeren Umrißlinie der zu verbindenden Schnittfläche der Hohlprofile (1, 2) entspricht oder an allen Seiten gleichmäßig um etwa 1,5 mm nach außen übersteht.
b) Es werden Hohlprofile aus Leichtmetall, insbesondere aus Strang-Preß-Material verwendet, wobei das Zwischenstück (3) als Zusatzwerkstoff beim Löten bzw. Schweißen dient.

2. Verfahren nach Anspruch 1, gekennzeichnet durch folgende Merkmale :
a) Es werden Profile (1, 2) aus AIMgSi 0,7 verwendet.
b) Für das Zwischenstück (3) wird ein gut schweißbares Leichtmetall, insbesondere AISi 12 verwendet.

3. Verfahren nach Anspruch 1 oder 2, gekennzeichnet durch folgendes Merkmal :
Die Hohlprofile (1, 2) und das Zwischenstück (3) werden mit dem Wolfram-Inertgas-Verfahren ohne zusätzliches Schweißmaterial verschweißt.

4. Verfahren nach einem der Ansprüche 1-3, gekennzeichnet durch folgendes Merkmal :
Zur Verbindung der Hohlprofile wird ein Schweißverfahren mit magnetisch bewegtem Lichtbogen verwendet.

5. Verfahren nach Anspruch 1, gekennzeichnet durch folgende Merkmale :
a) Als Zwischenstück (3) wird ein beidseitig lotplattiertes Blech verwendet.
b) Hohlprofile (1, 2) und Zwischenstück (3) werden verlötet.

6. Zwischenstück (10 ; 20 bzw. 30) zur Herstellung einer Löt- oder Schweißverbindung mit dem Verfahren nach einem der Ansprüche 1-4, gekennzeichnet durch folgende Merkmale :
a) Das Zwischenstück entspricht mit seiner äußeren Umrißlinie der äußeren Umrißlinie der zu verbindenden Schnittflächen der Hohlprofile (1, 2) mit umgeschwächter Wandstärke oder steht an allen Seiten gleichmäßig um etwa 1,5 mm nach außen über.
b) Das Zwischenstück (10 ; 20 bzw. 30) weist formschlüssig in das Innere beider zu verbindenden Hohlprofile ragende Vorsprünge (11, 12 ; 21, 22 bzw. 31, 32) auf, die derart angeordnet sind, daß je zwei benachbarte Vorsprünge nach verschiedenen Seiten aus dem Zwischenstück herausstehen.

7. Zwischenstück (10) nach Anspruch 6, gekennzeichnet durch folgendes Merkmal :
Die Vorsprünge (11, 12) des Zwischenstückes (10) sind durch Prägen hergestellt.

8. Zwischenstück (20 bzw. 30) nach Anspruch 6, gekennzeichnet durch folgende Merkmale :
a) Die Vorsprünge (21, 22 bzw. 31, 32) des Zwischenstückes (20 bzw. 30) sind durch Umbördeln hergestellt.
b) Der Winkel der umgebördelten Vorsprünge ist entsprechend dem Winkel unter dem die Profile aneinanderstoßen.

9. Schweißverbindung zwischen zwei Profilen (1, 2), hergestellt mit dem Verfahren nach einem der Ansprüche 1-4, gekennzeichnet durch folgende Merkmale :
a) Die Profile (1, 2) bestehen aus Strang-Preß-Material, insbesondere AIMgSi 0,7.
b) Die Schweißstelle enthält einen gut verschweißbaren Zusatzwerkstoff, insbesondere AISi 12, der beim Schweißvorgang in Form eines in der Schnittebene der Profile (1, 2) angeordneten flachen Zwischenstückes (3) zugegeben wurde, wobei die Profile (1, 2) und das Zwischenstück (3) in ihrer Formgebung den Angaben des Anspruchs 1 entsprechen.

## Claims

1. A process for the production of a brazed or welded joint between two sections (1, 2), in particular hollow sections, which may abut against one another in a plane by means of a mitre-joint, in which an intermediate piece (3) is arranged in the cutting plane of the two hollow sections (1, 2) and incorporated into the brazed and welded joint, and in which the intermediate piece has projections which protrude into the ; interiors of the two hollow sections to be joined and hold the sections during joining, characterised by the following features :
a) before the joining process, a flat intermediate piece (3) is arranged between the two hollow sections (1, 2) which abut against one another and have an undiminished cross-section, the outer contour of which intermediate piece (3) corresponds to the outer contour of the cutting planes of the hollow sections (1, 2), which are to be joined, or uniformly protrudes outwardly by about 1.5 mm on all sides ;
b) hollow sections made of light metal, in particular of extruded material, are used, the intermediate piece (3) serving as an additional material during brazing or welding.

2. A process according to Claim 1, characterised by the following features :
a) sections (1, 2) made of AIMgSi 0.7 are used ;
b) an easily weldable light metal, in particular AISi 12 is used for the intermediate piece (3).

3. A process according to Claim 1 or Claim 2, characterised by the following feature :
the hollow sections (1, 2) and the intermediate piece (3) are welded by the tungsten inert-gas method without additional welding material.

4. A process according to one of Claims 1-3, characterised by the following feature :
a welding process with a magnetically moved arc is used to join the hollow sections.

5. A process according to Claim 1, characterised by the following features :
a) a sheet metal. clad with solder on both sides is used as the intermediate piece (3) ;
b) hollow sections (1, 2) and intermediate piece (3) are soldered.

6. Intermediate piece (10 ; 20 and 30) for the production of a brazed or welded joint using the process according to one of Claims 1 to 4, characterised by the following features :
a) the outer contour of the intermediate piece corresponds to the outer contour of the cutting planes of the hollow sections (1, 2) which are to be joined, with undiminished wall thickness or uniformly protrudes outwardly by about 1.5 mm on all sides ;
b) the intermediate piece (3) has projections (11, 12 ; 21, 22 or 31, 32), which protrude into the interiors of the two hollow sections to be joined in shape-locking manner, and said projections being arranged in such a way that each two adjacent projections protrude from the intermediate piece towards different sides.

7. An intermediate piece (10) according to Claim 6, characterised by the following feature :
the projections (11, 12) of the intermediate piece (10) are produced by stamping.

8. An intermediate piece (20 or 30) according to Claim 6, characterised by the following features :
a) the projection (21, 22 or 31, 32) of the intermediate piece (20 or 30) are produced by turning over all round ;
b) the angle of the turned-over projections corresponds to the angle, at which the profiles abut against one another.

9. A welded joint between two sections (1, 2) produced by means of the process according to one of Claims 1-4, characterised by the following features :
a) the section (1, 2) consist of extruded material, in particular, AIMgSi 0,7 ;
b) the weld contains an easily weldable additional material, in particular AISi 12, which has been added during the welding process in the form of a flat intermediate piece (3) arranged in the cutting plane of the sections (1, 2), the sections (1, 2) and the intermediate piece (3) corresponding to the statement of Claim 1 as regards their shape.

## Revendications

1. Procédé pour réaliser un assemblage brasé ou soudé entre deux profilés (1, 2), notamment des profilés creux, disposés en aboutement dans un plan, éventuellement avec une disposition en onglet, et selon lequel une pièce intercalaire (3) est disposée dans le plan de coupe des deux profilés creux (1, 2) et est insérée simultanément dans l'assemblage brasé ou soudé, et la pièce intermédiaire comporte des parties saillantes qui pénètrent à l'intérieur des deux profilés creux devant être réunis et maintiennent les profilés pendant l'opération d'assemblage, caractérisé par les moyens suivants :
a) entre les deux profilés creux (1, 2) disposés en aboutement avec une section transversale non réduite, on dispose, avant l'opération d'assemblage, une pièce intercalaire plane (3) dont le contour extérieur correspond au contour extérieur des surfaces de coupe, devant être réunis, des profilés creux (1, 2) ou qui fait saillie uniformément d'environ 1,5 mm vers l'extérieur, de tous côtés :
b) on utilise des profilés creux constitués en un métal léger, notamment un matériau d'extrusion, la pièce intercalaire (3) servant de matériau d'apport lors du brasage ou du soudage.

2. Procédé suivant la revendication 1, caractérisé par les moyens suivants :
a) on utilise des profilés (1, 2) constitués par du AIMgSi 0,7 ;
b) pour la pièce intercalaire (3) on utilise un métal léger possédant une bonne aptitude au soudage, notamment du AISi 12.

3. Procédé suivant la revendication 1 ou 2, caractérisé par le moyen suivant :
on soude les profilés creux (1, 2) de la pièce intercalaire (3) en utilisant le procédé de soudage au tungstène sous atmosphère inerte, sans matériau de soudage supplémentaire.

4. Procédé suivant l'une des revendications 1 à 3, caractérisé par le moyen suivant :
pour relier les profilés creux on utilise un procédé de soudage utilisant un arc déplacé magnétiquement.

5. Procédé suivant la revendication 1, caractérisé par les moyens suivants :
a) comme pièce intercalaire (3) on utilise une tôle dont les deux faces sont recouvertes de brasure ;
b) on fixe entre eux par brasage les profilés creux (1, 2) et la pièce intercalaire (3).

6. Pièce intercalaire (10 ; 20 ou 30) utilisée pour la fabrication d'un assemblage brasé ou soudé à l'aide du procédé selon l'une des revendications 1-4 ; caractérisée par les moyens suivants :
a) le contour extérieur de la pièce intercalaire correspond au contour extérieur des surfaces de coupe, devant être réunies des profilés creux (1, 2), avec une épaisseur de paroi non réduite ou bien la pièce intercalaire fait saillie uniformément sur environ 1,5 mm vers l'extérieur, de tous côtés ;
b) la pièce intercalaire (10 ; 20 ou 30) comporte des parties saillantes (11, 12 ; 21, 22 ou 31, 32), faisant saillie avec une disposition à formes complémentaires à l'intérieur des deux profilés creux devant être réunis, et qui sont disposées de telle sorte que deux parties saillantes voisines font saillie sur des côtés différents par rapport à la pièce intercalaire.

7. Pièce intercalaire (10) suivant la revendication 6, caractérisée par le moyen suivant :
les parties saillantes (11, 12) de la pièce intercalaire (10) sont réalisées par estampage.

8. Pièce intercalaire (20 ou 30) suivant la revendication 6, caractérisée par les moyens suivants :
a) les parties saillantes (21, 22 ou 31, 32) de la pièce intercalaire (20 ou 30) sont réalisées au moyen d'un rabattement du bord ;
b) l'angle des parties saillantes formées par le bord rabattu correspond à l'angle sous lequel les profilés sont en aboutement réciproque.

9. Assemblage soudage entre deux profilés (1, 2), réalisé à l'aide du procédé selon l'une des revendications 1 à 4, caractérisé par les moyens suivants :
a) les profilés (1, 2) sont constitués par un matériau d'extrusion, notamment du AIMgSi 0.7 ;
b) la soudure contient un matériau d'apport présentant une bonne aptitude au soudage, notamment du AISi 12, qui lors de l'opération de soudage a été ajouté sous la forme d'une pièce intercalaire (23) disposée dans le plan de coupe des profilés (1, 2), ces profilés (1, 2) de la pièce intercalaire (3) ayant des configurations correspond aux indications de la revendication 1.
